# EUROPÄISCHE PATENTSCHRIFT

(11) **EP 1 335 066 B1**
(45) Veröffentlichungstag und Bekanntmachung des Hinweises auf die Patenterteilung: **13.09.2006**
(21) Anmeldenummer: 03001413.8
(22) Anmeldetag: 22.01.2003
(51) Int. Cl.: D21G 1/00, D21G 7/00

(54) **Verfahren und Vorrichtung zur Herstellung und Behandlung einer Papierbahn**
Process and apparatus for manufacturing and treating a paper web
Procédé et appareil pour la fabrication et le traitement d'une bande de papier

(30) Priorität: 08.02.2002 DE 10205220
(43) Veröffentlichungstag der Anmeldung: 13.08.2003
(73) Patentinhaber: Voith Patent GmbH, 89522 Heidenheim (DE)
(72) Erfinder: Mauer, Jörg, Dr., 89555 Steinheim (DE)

(56) Entgegenhaltungen:
- WO-A-00/03088
- WO-A-01/55504
- GB-A- 775 300

## Beschreibung

Die Erfindung betrifft ein Verfahren sowie eine Vorrichtung zur Herstellung und Behandlung einer Papierbahn, bei denen die Papierbahn am Ende einer Papiermaschine zunächst aufgewickelt und anschließend für einen darauf folgenden, eine Kalandrierung umfassenden Endbehandlungsschritt wieder abgewickelt wird. Dabei kann es sich insbesondere um solche Verfahren und Vorrichtungen handeln, bei denen die Papierbahn im Offline-Betrieb geglättet wird, zum Beispiel bei der Herstellung von SC-A-Papieren. Es kann sich also insbesondere um Verfahren und Vorrichtungen zur Herstellung von satiniertem Papier handeln.

Bei den bisher üblichen Verfahren und Vorrichtungen der eingangs genannten Art, bei denen die Papierbahn im Offline-Betrieb geglättet wird, insbesondere bei der Herstellung von SC-A-Papieren, sind im allgemeinen die folgenden Schritte vorgesehen:
- Trocknen von SC-Rohpapier auf eine niedrige Feuchtigkeit am Ende der Trockenpartie der betreffenden Papiermaschine, zum Beispiel auf 2,5 %
- Hochfeuchten der Papierbahn auf eine hohe Feuchtigkeit mittels eines Feuchters nach der Trockenpartie, zum Beispiel auf 9,75 %
- Aufrollen der Papierbahn bei hoher Feuchtigkeit am Ende der Papiermaschine
- Abrollen des hochgefeuchteten Tambours im Kalander
- Kalandrieren
- Aufrollen des kalandrierten Papiers mit zum Beispiel einer Feuchte von 5 %

Die Qualität des kalandrierten Papiers (Glanz, Glätte) steigt mit zunehmender Feuchtigkeit des Rohpapiers in der Kalanderabrollung und mit zunehmender Temperatur und Linienkraft im Bereich der Kalanderwalzen. Bisher werden viele Kalander bezüglich der Temperatur und der Linienkraft im Bereich der Kalanderwalzen bereits im Grenzbereich betrieben, was die Gefahr einer Zerstörung und eines relativ hohen Verschleißes sowie entsprechend geringe Laufzeiten der Walzenbezüge mit sich bringt. Man ist daher bestrebt, das Rohpapier höher aufzufeuchten.

Ein hierbei auftretendes Problem besteht darin, dass dann, wenn nach dem Feuchter nach der Papiermaschine ein bestimmter Feuchtegehalt überschritten wird, in dem an der Papiermaschine aufgewickelten Papier erhebliche Wickelfehler auftreten können, was einen erhöhten Ausschuss (reduzierter Wirkungsgrad) sowie Runnability- und eventuell Kapazitätsprobleme am Kalander zur Folge hat.

In der WO-A-00/03088 soll dieses Problem dadurch gelöst werden, dass die Aufwicklung der Materialbahn im übertrockneten Zustand erfolgt. Die zum Glätten günstige Feuchte wird erst nach dem Abrollen und vor dem Glättwerk eingestellt.

Die bisher standardmäßig bei der Offline-Herstellung von SC-Papier vorgesehene Nachbefeuchtung wurde durchgeführt, um die Feuchtigkeit nicht durch die ganze Bahn, sondern nur auf der Ober- und der Unterseite der Papierbahn zu erhalten. Ansonsten könnte man die Bahn einfach mit höherer Feuchtigkeit aus der Trockenpartie fahren und ohne Nachbefeuchtung aufrollen. Überdies wurde die Nachbefeuchtung durchgeführt, um ein besseres Feuchtequerprofil aufgrund einer möglichen höheren Feuchte zu erhalten.

Während der Lagerung des am Ende der Papiermaschine feucht aufgerollten Rohpapiers erfolgt eine Art "Reifung" im Tambour, die für das Erreichen der Qualität des kalandrierten Fertigproduktes nötig ist.

Bei einer Reihe von herkömmlichen, der SC-Papier-Herstellung im Online-Betrieb dienenden Papiermaschinen werden Glanz und Glätte mit nicht nachgefeuchtetem Papier erzeugt, das heißt es ist in diesen Fällen zwischen der Trockenpartie und dem Online-Kalander kein Feuchter installiert.

Ziel der Erfindung ist es, ein verbessertes Verfahren sowie eine verbesserte Vorrichtung der eingangs genannten Art anzugeben. Dabei sollen insbesondere der Wirkungsgrad und die Qualität bei der Papierherstellung im Offline-Betrieb verbessert werden.

Diese Aufgabe wird erfindungsgemäß gelöst durch ein Verfahren zur Herstellung und Behandlung einer Papierbahn, bei dem die Papierbahn am Ende einer Papiermaschine zunächst aufgewickelt und anschließend für einen darauf folgenden, eine Kalandrierung umfassenden Endbehandlungsschritt wieder abgewickelt wird, wobei die Papierbahn nach dem Aufwickeln und vor dem Endbehandlungsschritt so aufgefeuchtet wird, dass deren Feuchte unmittelbar vor dem Endbehandlungsschritt höher ist als unmittelbar vor dem Aufwickeln, wobei die Papierbahn vor dem Aufwickeln aufgefeuchtet und dabei höchstens auf eine bezüglich des Aufwickelns und/oder anschließenden Abwickelns kritische Feuchte gebracht wird, die in Abhängigkeit von einer vorgebbaren maximal zulässigen beim Aufwickeln beziehungsweise Abwickeln auftretenden Fehlerhäufigkeit gewählt wurde.

Der Endbehandlungsschritt umfasst eine Kalandrierung. Die Papierbahn wird vorzugsweise durch einen oder mehrere Kalander geführt, um die Bahn zu satinieren.

Zumindest der Endbehandlungsschritt kann im Offline-Betrieb erfolgen.

Von Vorteil ist auch, wenn die Papierbahn erst nach dem Abwickeln auf die höhere Feuchte aufgefeuchtet wird.

Vorzugsweise wird die Papierbahn erst unmittelbar vor dem Endbehandlungsschritt auf die höhere Feuchte aufgefeuchtet.

Gemäß einer bevorzugten praktischen Ausgestaltung des erfindungsgemäßen Verfahrens wird die Papierbahn nach dem Aufwickeln und vor dem Endbehandlungsschritt auf eine Feuchte aufgefeuchtet, die in Abhängigkeit von wenigstens einem für den Endbehandlungsschritt charakteristischen Qualitätsparameter der fertigen Papierbahn gewählt wurde. Vorzugsweise wird die Papierbahn nach dem Aufwickeln und vor dem Kalandrieren auf eine Feuchte aufgefeuchtet, die in Abhängigkeit von vorgebbaren Glanz- und Glättewerten gewählt wurde.

Vorzugsweise erfolgt das Auffeuchten der Papierbahn nach dem Aufwickeln und vor dem Endbehandlungsschritt mittels wenigstens eines Feuchters.

Vorzugsweise erfolgt auch das Auffeuchten der Papierbahn vor dem Aufwickeln mittels wenigstens eines Feuchters.

Gemäß einer bevorzugten praktischen Ausgestaltung des erfindungsgemäßen Verfahrens wird die Papierbahn nach dem Aufwickeln und vor dem Endbehandlungsschritt auf eine Feuchte von > 10 % aufgefeuchtet. Dabei kann die Papierbahn insgesamt auf eine Feuchte im Bereich von 12 % aufgefeuchtet werden.

Vor dem Aufwickeln wird die Papierbahn vorzugsweise auf ein Feuchte < 10 % aufgefeuchtet. Vorteilhafterweise wird die Papierbahn vor dem Aufwickeln auf eine Feuchte < 9,7 % und vorzugsweise auf eine Feuchte < 9 % aufgefeuchtet.

Gemäß einer weiteren zweckmäßigen Ausgestaltung des erfindungsgemäßen Verfahrens wird die Papierbahn vor dem Aufwickeln bis zu einer Feuchte im Bereich zwischen 10 % und 6 % getrocknet.

In bestimmten Fällen ist es von Vorteil, wenn die Papierbahn vor dem Aufwickeln bis zu einem Trockengehalt > 97 % getrocknet wird.

Von Vorteil ist auch, wenn die Papierbahn vor dem Aufwickeln auf eine Feuchte von mindestens 6 % aufgefeuchtet wird.

Die erfindungsgemäße Vorrichtung zur Herstellung und Behandlung einer Papierbahn, die eine Papiermaschine und einen Kalander umfasst, wobei die Papierbahn am Ende der Papiermaschine zunächst aufgewickelt und anschließend für eine darauf folgende Kalandrierung im Kalander wieder abgewickelt wird, umfasst entsprechend wenigstens einen Feuchter, durch den die Papierbahn nach dem Aufwickeln und vor der Kalandrierung so auffeuchtbar ist, dass deren Feuchte unmittelbar vor der Kalandrierung höher ist als unmittelbar vor dem Aufwickeln. Dabei ist der erfindungsgemäßen Vorrichtung zum Auffeuchten der Papierbahn vor dem Aufwickeln wenigstens ein weiterer Feuchter vorgesehen, durch den die Papierbahn höchstens auf eine bezüglich des Aufwickelns und/oder anschließenden Abwickelns kritische Feuchte auffeuchtbar ist, die in Abhängigkeit von einer vorgebbaren maximal zulässigen beim Aufwickeln beziehungsweise Abwickeln auftretenden Fehlerhäufigkeit gewählt wurde.

Die mittels eines Feuchters vor dem Wickelvorgang erfolgende Auffeuchtung der Papierbahn wird auf eine solche Feuchte begrenzt, dass noch keine Wickelfehler auftreten. Die Auffeuchtung auf den technologisch erforderlichen Gehalt erfolgt zweckmäßigerweise erst kurz vor dem Kalandrieren mittels eines zweiten Feuchters, wenn kein kritischer Vorgang mehr erforderlich ist.

Das erfindungsgemäße Verfahren sowie die erfindungsgemäße Vorrichtung können insbesondere zur Verbesserung des Wirkungsgrades und der Qualität bei der Papierherstellung im Offline-Betrieb eingesetzt werden. Dabei sind beispielsweise die folgenden Verfahrensschritte denkbar:
- Das Rohpapier wird vor der Aufwicklung oder Aufrollung nur soweit aufgefeuchtet, dass beim Aufrollen am Ende der Papiermaschine beziehungsweise beim Abrollen am Kalander noch keine Wickelfehler auftreten.
- Die Auffeuchtung auf den Feuchtegehalt, wie er technologisch zum Beispiel für Glanz und Glätte des Fertigpapiers benötigt wird, erfolgt erst kurz vor dem Kalandrieren mit einer weiteren Einrichtung wie insbesondere einem zweiten Feuchter.

Dadurch ist kein Aufrollen des Papiers bei hoher Feuchtigkeit mehr erforderlich.

Es ist beispielsweise möglich, am Ende der Papiermaschine mittels eines ersten Feuchters die Papierbahn auf eine Feuchte < 10 % und insbesondere auf eine Feuchte im Bereich von 9 % aufzufeuchten und/oder die Papierbahn zwischen der Abwicklung oder Abrollung zum Kalander und dem Kalandrieren auf eine Feuchte > 10 % und insbesondere auf eine Feuchte im Bereich von 12 % aufzufeuchten.

Grundsätzlich ist auch eine Auffeuchtung der Bahn zwischen der Ab- und Aufrollung von Rollenschneidmaschinen denkbar, was mit einer entsprechenden Gewichtserhöhung einhergeht. Hingegen ist die Zielsetzung beim Kalandrieren das Erreichen erhöhter Glanz- und Glättewerte.

Insbesondere bei der SC-Papier-Herstellung reicht es vom technologischen Standpunkt aus betrachtet aus, wenn mittels eine ersten Feuchters ein Großteil an Feuchte für die eingangs genannten "Reifung" eingebracht und der über die für das Wickeln "kritische Feuchtigkeit" (zum Beispiel 10 %) hinausgehende Rest mittels eines zweiten Feuchters eingebracht wird.

Die erfindungsgemäße Anordnung mit beispielsweise zwei Feuchtern bringt den Vorteil mit sich, dass die Gesamtfeuchte durch eine entsprechende Auslegung der beiden Feuchter in einem beliebigen Verhältnis aufgeteilt werden kann. Dabei ist bezüglich einer Auffeuchtung vor der Aufwicklung oder Aufrollung grundsätzlich wieder eine so genannte "Reifung" möglich, während mit der nach und vorzugsweise unmittelbar vor dem Kalandrieren erfolgenden Auffeuchtung keine solchen "Reifung" mehr erzielt wird.

Wie bereits erwähnt, können das erfindungsgemäße Verfahren sowie die erfindungsgemäße Vorrichtung insbesondere zur Herstellung und Behandlung von satiniertem Papier eingesetzt werden.

Die Erfindung wird im Folgenden anhand von Ausführungsbeispielen unter Bezugnahme auf die Zeichnung näher erläutert; in dieser zeigen:
- Figur 1: eine schematische Teildarstellung einer Vorrichtung zur Herstellung oder Behandlung einer Papierbahn und
- Figur 2: ein Diagramm, in dem rein schematisch verschiedene Feuchten angegeben sind, bis zu denen die Papierbahn vor dem Aufwickeln zweckmäßigerweise aufgefeuchtet werden darf.

Figur 1 zeigt in schematischer Teildarstellung eine Vorrichtung 10 zur Herstellung und Behandlung einer Papierbahn 12. Die Vorrichtung 10 umfasst eine Papiermaschine 14 und einen Kalander 16.

Die Papierbahn wird am Ende der Papiermaschine 14 mittels einer Wickelvorrichtung 18 zunächst z. B. auf einen Tambour 20 aufgewickelt und für den darauf folgenden Endbehandlungsschritt, das heißt das Kalandrieren, im Kalander 16 wieder abgewickelt. Zwischen der Trockenpartie 22 der Papiermaschine 14 und der Wickelvorrichtung 18 ist ein erster Feuchter 24 vorgesehen, durch den die Papierbahn 12 vor dem Aufwickeln, das heißt vor der Wickelvorrichtung 18, aufgefeuchtet werden kann. In Bahnlaufrichtung vor und hinter dem Feuchter 24 kann jeweils ein Scanner 28 vorgesehen sein, über den beispielsweise die jeweilige Feuchte gemessen werden kann.

In dem Diagramm im unteren Teil der Figur 1 ist die relative Feuchte der Papierbahn 12 über der von der Trockenpartie 22 der Papiermaschine 14 bis zum Kalander 16 reichenden Strecke aufgetragen.

Wie anhand dieses in der Figur 1 wiedergegebenen Diagramms zu erkennen ist, kann die Papierbahn 12 unmittelbar im Anschluss an die Trockenpartie 22 eine Feuchte von beispielsweise etwa 2,5 % aufweisen. Mittels des ersten Feuchters 24 wird die Papierbahn 12 dann entsprechend aufgefeuchtet.

Entsprechend der Kurve A im Diagramm der Figur 1 wird die Papierbahn auf eine Feuchte < 10 %, hier zum Beispiel 9,75 % aufgefeuchtet, die bis zum Kalander 12 zumindest im wesentlichen beibehalten wird. Es hat sich gezeigt, dass bei einer solchen Feuchte praktisch keine Wickelfehler auftreten. Bei einem solchen der Kurve A entsprechenden Feuchteverlauf ist jedoch von Nachteil, dass in der Regel noch nicht die für eine Kalandrierung optimalen Werte erreicht sind.

Gemäß der Kurve B wird die Papierbahn vor dem Aufwickeln auf eine Feuchte > 10 %, wie beispielsweise auf 11 %, aufgefeuchtet, wobei die vor der Wickelvorrichtung 18 erreichte Feuchte wieder bis zum Kalander 16 zumindest im wesentlichen beibehalten wird. Mit einer solchen Auffeuchtung auf eine Feuchte > 10 % mag zwar eine bessere Kalandrierung möglich sein. Es hat sich jedoch gezeigt, dass bei einer solchen Feuchte > 10 % erhebliche Wickelfehler im Tambour 20 auftreten.

Erfindungsgemäß wird nun die Papierbahn nach dem Aufwickeln in der Wickelvorrichtung 18 und vor dem Kalandrieren im Kalander 16 mittels eines zweiten Feuchters 26 so aufgefeuchtet, dass deren Feuchte unmittelbar vor dem Endbehandlungsschritt, das heißt unmittelbar vor dem Kalander 16 höher ist als unmittelbar vor dem Aufwickeln, das heißt unmittelbar vor der Wickelvorrichtung 18. Ein entsprechender Feuchteverlauf ist beispielsweise durch die Kurve C im Diagramm der Figur 1 angegeben. Danach wird die Feuchte mittels des vor der Wickelvorrichtung 18 vorgesehenen ersten Feuchters 24 auf eine Feuchte < 10 % und mittels des nach der Abwicklung oder Abrollung und vor dem Kalander 16 vorgesehenen zweiten Feuchters 26 auf eine Feuchte > 10 %, hier zum Beispiel auf 12 %, aufgefeuchtet.

Mit einer erfindungsgemäßen Auffeuchtung beispielsweise gemäß der Kurve C wird insbesondere erreicht, dass die Endfeuchte am Kalander 16 den gewünschten relativ hohen Wert besitzt, während Wickelfehler angesichts der geringeren Feuchte im Bereich der Wickelvorrichtung 18 praktisch ausgeschlossen sind.

Die Papierbahn 12 wird vor dem Aufwickeln also vorzugsweise auf eine Feuchte < 10 % aufgefeuchtet. Die entsprechende Auffeuchtung erfolgt beispielsweise durch den ersten Auffeuchter 24. Dabei kann die Papierbahn 12 beispielsweise auf eine Feuchte < 9,7 % und vorzugsweise auf eine Feuchte < 9 % aufgefeuchtet werden.

Insbesondere aus wirtschaftlichen Gründen kann vor der Wickelvorrichtung 18 beziehungsweise vor dem ersten Feuchter 24 eine Trocknung bis zu einer Feuchte in einem Bereich zwischen beispielsweise 10 % und 6 % erfolgen.

Im Wickelspalt der Wickelvorrichtung 18 wird zweckmäßigerweise eine kontrollierte Nipkraft erzeugt. Weitere kontrollierte Wickelparameter sind beispielsweise auch die Linienkraft, der Bahnzug oder das Zentrumsmoment.

Mittels des zweiten Feuchters 26 wird die Papierbahn 12 dann auf eine Feuchte aufgefeuchtet, die höher ist als die unmittelbar vor der Wickelvorrichtung 18. In Bahnlaufrichtung vor und hinter dem Feuchter 26 kann jeweils wieder ein Scanner 30 vorgesehen sein.

Sowohl bei einer jeweiligen Auffeuchtung vor der Wickelvorrichtung 18 als bei einer jeweiligen Auffeuchtung unmittelbar vor dem Endbehandlungsschritt beziehungsweise dem Kalander 16 kann jeweils auch eine Feuchtequerprofilierung vorgesehen sein, wobei diese Feuchtequerprofilierungen üblicherweise als Hauptaufgabe angesehen werden.

Grundsätzlich ist auch der Einsatz wenigstens eines Regelkreises unter Einbeziehung der betreffenden Papierqualitätsparameter denkbar.

Nach dem Kalandrieren, das heißt nach dem Kalander 16, kann die Materialbahn 12 wieder aufgerollt werden.

Es ist beispielsweise eine Trocknung bis zu einem Trockengehalt > 97 % möglich.

Wie sich insbesondere auch aus dem Diagramm der Figur 2 ergibt, wird die Papierbahn 12 vor dem Aufwickeln in der Wickelvorrichtung 18 zweckmäßigerweise auf eine Feuchte von wenigstens 6 % aufgefeuchtet.

In diesem Diagramm gemäß Figur 2 sind rein schematisch verschiedene Feuchten angeben, bis zu denen die Papierbahn 12 vor dem Aufwickeln zweckmäßigerweise angefeuchtet werden darf. Gemäß diesem Diagramm liegt die entsprechende Feuchte beispielsweise in einem Bereich von etwa 6 % bis etwa 10 %. Die zum Kalandrieren erforderliche Endfeuchte liegt hier höher als 10 %. Die zur Erzielung dieser Endfeuchte erforderliche Auffeuchtung kann in der gewünschten Weise insbesondere zwischen den beiden Feuchten 24 und 26 (vergleiche Figur 1) aufgeteilt werden. Dem Diagramm kann auch nochmals entnommen werden, dass die Feuchte am Ende der Trockenpartie 22 der Papiermaschine 14 zweckmäßigerweise in einem Bereich von etwa 2,5 % liegen kann.

### Bezugszeichenliste

- 10: Vorrichtung zur Herstellung und Behandlung einer Papierbahn
- 12: Papierbahn
- 14: Papiermaschine
- 16: Kalander
- 18: Wickelvorrichtung
- 20: Tambour
- 22: Trockenpartie
- 24: Erster Feuchter
- 26: Zweiter Feuchter
- 28: Scanner
- 30: Scanner

## Patentansprüche

1. Verfahren zur Herstellung und Behandlung einer Papierbahn (12), bei dem die Papierbahn (12) am Ende einer Papiermaschine (14), zunächst aufgewickelt und anschließend für einen darauf folgenden, eine Kalandrierung umfassenden Endbehandlungsschritt wieder abgewickelt wird, wobei die Papierbahn (12) nach dem Aufwickeln und vor dem Endbehandlungsschritt so aufgefeuchtet wird, dass deren Feuchte unmittelbar vor dem Endbehandlungsschritt höher ist als unmittelbar vor dem Aufwickeln,
**dadurch gekennzeichnet,**
**dass** die Papierbahn (12) vor dem Aufwickeln aufgefeuchtet und dabei höchstens auf eine bezüglich des Aufwickelns und/oder anschließenden Abwickelns kritische Feuchte gebracht wird, die in Abhängigkeit von einer vorgebbaren maximal zulässigen beim Aufwickeln beziehungsweise Abwickeln auftretenden Fehlerhäufigkeit gewählt wurde.

2. Verfahren nach Anspruch 1,
**dadurch gekennzeichnet,**
**dass** die Papierbahn (12) nach dem Abwickeln auf die höhere Feuchte aufgefeuchtet wird.

3. Verfahren nach einem der vorhergehenden Ansprüche,
**dadurch gekennzeichnet,**
**dass** die Papierbahn (12) unmittelbar vor dem Endbehandlungsschritt auf die höhere Feuchte aufgefeuchtet wird.

4. Verfahren nach einem der vorhergehenden Ansprüche,
**dadurch gekennzeichnet,**
**dass** die Papierbahn (12) nach dem Aufwickeln und vor dem Endbehandlungsschritt auf eine Feuchte aufgefeuchtet wird, die in Abhängigkeit von wenigstens einem für den Endbehandlungsschritt charakteristischen Qualitätsparameter der fertigen Papierbahn (12) gewählt wurde.

5. Verfahren nach Anspruch 4,
**dadurch gekennzeichnet,**
**dass** die Papierbahn (12) nach dem Aufwickeln und vor dem Endbehandlungsschritt auf eine Feuchte aufgefeuchtet wird, die in Abhängigkeit von vorgebbaren Glanz- und Glättewerten gewählt wurde.

6. Verfahren nach einem der vorhergehenden Ansprüche,
**dadurch gekennzeichnet,**
**dass** das Auffeuchten der Papierbahn (12) nach dem Aufwickeln und vor dem Endbehandlungsschritt mittels wenigstens eines Feuchters (26) erfolgt.

7. Verfahren nach einem der vorhergehenden Ansprüche,
**dadurch gekennzeichnet,**
**dass** das Auffeuchten der Papierbahn (12) vor dem Aufwickeln mittels wenigstens eines Feuchters (24) erfolgt.

8. Verfahren nach einem der vorhergehenden Ansprüche,
**dadurch gekennzeichnet,**
**dass** die Papierbahn (12) nach dem Aufwickeln und vor dem Endbehandlungsschritt auf eine Feuchte > 10 % aufgefeuchtet wird.

9. Verfahren nach Anspruch 8,
**dadurch gekennzeichnet,**
**dass** die Papierbahn (12) nach dem Aufwickeln und vor dem Endbehandlungsschritt auf eine Feuchte im Bereich von 12 % aufgefeuchtet wird.

10. Verfahren nach einem der vorhergehenden Ansprüche,
**dadurch gekennzeichnet,**
**dass** die Papierbahn (12) vor dem Aufwickeln auf eine Feuchte < 10 % aufgefeuchtet wird.

11. Verfahren nach Anspruch 10,
**dadurch gekennzeichnet,**
**dass** die Papierbahn (12) vor dem Aufwickeln auf eine Feuchte < 9,7 % und vorzugsweise auf eine Feuchte < 9 % aufgefeuchtet wird.

12. Verfahren nach einem der vorhergehenden Ansprüche,
**dadurch gekennzeichnet,**
**dass** die Papierbahn (12) vor dem Aufwickeln bis zu einer Feuchte im Bereich zwischen 10 % und 6 % getrocknet wird.

13. Verfahren nach einem der vorhergehenden Ansprüche,
**dadurch gekennzeichnet,**
**dass** die Papierbahn (12) vor dem Aufwickeln bis zu einem Trockengehalt > 97 % getrocknet wird.

14. Verfahren nach einem der vorhergehenden Ansprüche,
**dadurch gekennzeichnet,**
**dass** die Papierbahn (12) vor dem Aufwickeln auf eine Feuchte von mindestens 6 % aufgefeuchtet wird.

15. Vorrichtung (10) zur Herstellung und Behandlung einer Papierbahn (12), die eine Papiermaschine (4) und einen Kalander umfasst, wobei die Papierbahn (12) am Ende der Papiermaschine(14) zunächst mittels einer Wickelvorrichtung (18) aufgewickelt und anschließend für eine darauf folgende Kalandrierung im Kalander (16) wieder abgewickelt wird, insbesondere zur Durchführung des Verfahrens nach einem der vorhergehenden Ansprüche, mit wenigstens einem Feuchter (26), durch den die Papierbahn (12) nach dem Aufwickeln und vor der Kalandrierung so auffeuchtbar ist, dass deren Feuchte unmittelbar vor der Kalandrierung höher ist als unmittelbar vor dem Aufwickeln,
**dadurch gekennzeichnet,**
**dass** zum Auffeuchten der Papierbahn (12) vor dem Aufwickeln wenigstens ein weiterer Feuchter (24) vorgesehen ist, durch den die Papierbahn (12) höchstens auf eine bezüglich des Aufwickelns und/oder anschließenden Abwickelns kritische Feuchte auffeuchtbar ist, die in Abhängigkeit von einer vorgebbaren maximal zulässigen beim Aufwickeln beziehungsweise Abwickeln auftretenden Fehlerhäufigkeit gewählt wurde.

## Claims

1. A process for manufacturing and treating a paper web (12), wherein the paper web (12) at the end of a paper machine (14) is first wound and subsequently unwound again for a following finishing treatment step comprising a calendering step, whereby the paper web (12) is moistened after the winding and prior to the finishing treatment step so that its moisture content immediately prior to the finishing treatment step is higher than immediately prior to the winding, **characterised in that** the paper web (12) is moistened prior to the winding to a moisture content not exceeding a critical moisture content relative to the winding and/or following unwinding, said critical moisture content having been selected on the basis of a predetermined maximum permissible failure frequency occurring during winding or unwinding.

2. Process according to claim 1, **characterised in that** the paper web (12) is moistened to the higher moisture content after the unwinding.

3. Process according to any one of the preceding claims, **characterised in that** the paper web (12) is moistened to the higher moisture content immediately prior to the finishing treatment step.

4. Process according to any one of the preceding claims, **characterised in that** the paper web (12) is moistened after the winding and prior to the finishing treatment step to a moisture content selected on the basis of at least one quality parameter for the finished paper web (12), said at least one quality parameter being a characteristic of said finishing step.

5. Process according to claim 4, **characterised in that** the paper web (12) is moistened after the winding and prior to the finishing treatment step to a moisture content selected on the basis of predefinable gloss and smoothness values.

6. Process according to any one of the preceding claims, **characterised in that** the moistening of the paper web (12) after the winding and prior to the finishing treatment step is accomplished by means of at least one moistening device (26).

7. Process according to any one of the preceding claims, **characterised in that** the moistening of the paper web (12) prior to the winding is accomplished by means of at least one moistening device (24).

8. Process according to any one of the preceding claims, **characterised in that** the paper web (12) is moistened after the winding and prior to the finishing treatment step to a moisture content > 10 %.

9. Process according to claim 8, **characterised in that** the paper web (12) is moistened after the winding and prior to the finishing treatment step to a moisture content of approximately 12 %.

10. Process according to any one of the preceding claims, **characterised in that** the paper web (12) is moistened before the winding to a moisture content < 10 %.

11. Process according to claim 10, **characterised in that** the paper web (12) is moistened before the winding to a moisture content < 9.7 % and preferably to a moisture content < 9 %.

12. Process according to any one of the preceding claims, **characterised in that** the paper web (12) is dried before the winding to a moisture content in the range of between 10 % and 6 %.

13. Process according to any one of the preceding claims, **characterised in that** the paper web (12) is dried before the winding to a dryness > 97 %.

14. Process according to any one of the preceding claims, **characterised in that** the paper web (12) is moistened before the winding to a moisture content of at least 6 %.

15. Apparatus (10) for manufacturing and treating a paper web (12), which comprises a paper machine (4) and a calender, the paper web (12) at the end of the paper machine (14) first being wound by means of a winding device (18) and subsequently unwound again for following calendering in the calender (16), in particular for carrying out the method according to any one of the preceding claims, with at least one moistening device (26) by means of which the paper web (12) can be moistened after the winding and prior to the calendering so that its moisture content is higher immediately before the calendering than immediately before the winding, **characterised in that** there is at least one further moistening device (24) provided for moistening the paper web (12) before the winding, by means of which the paper web (12) is moistened to a moisture content not exceeding a critical moisture content relative to the winding and/or following unwinding, said critical moisture content having been selected on the basis of a predetermined maximum permissible failure frequency occurring during winding or unwinding.

## Revendications

1. Procédé pour la fabrication et le traitement d'une nappe de papier (12), dans lequel la nappe de papier (12) est d'abord enroulée à l'extrémité d'une machine à papier (14) puis est à nouveau déroulée pour une étape de traitement final suivante, comprenant un calandrage, la nappe de papier (12) étant humidifiée après l'enroulement et avant l'étape de traitement final, de telle sorte que son humidité immédiatement avant l'étape de traitement final soit supérieure à son humidité immédiatement avant l'enroulement,
**caractérisé en ce que**
la nappe de papier (12) est humidifiée avant l'enroulement et en l'occurrence est amenée au maximum à une humidité critique par rapport à l'enroulement et/ou au déroulement subséquent, laquelle a été choisie en fonction d'une fréquence d'erreurs prédéfinissable admissible au maximum, se produisant lors de l'enroulement ou du déroulement.

2. Procédé selon la revendication 1,
**caractérisé en ce que**
la nappe de papier (12) est humidifiée à l'humidité supérieure après le déroulement.

3. Procédé selon l'une quelconque des revendications précédentes,
**caractérisé en ce que**
la nappe de papier (12) est humidifiée à l'humidité supérieure immédiatement avant l'étape de traitement final.

4. Procédé selon l'une quelconque des revendications précédentes,
**caractérisé en ce que**
la nappe de papier (12) est humidifiée après l'enroulement et avant l'étape de traitement final à une humidité qui a été choisie en fonction d'au moins un paramètre de qualité de la nappe de papier finie (12) caractéristique pour l'étape de traitement final.

5. Procédé selon la revendication 4,
**caractérisé en ce que**
la nappe de papier (12) est humidifiée après l'enroulement et avant l'étape de traitement final à une humidité qui a été choisie en fonction de valeurs de brillance et de lissé prédéfinissables.

6. Procédé selon l'une quelconque des revendications précédentes,
**caractérisé en ce que**
l'humidification de la nappe de papier (12) a lieu après l'enroulement et avant l'étape de traitement final au moyen d'au moins un humidificateur (26).

7. Procédé selon l'une quelconque des revendications précédentes,
**caractérisé en ce que**
l'humidification de la nappe de papier (12) s'effectue avant l'enroulement au moyen d'au moins un humidificateur (24).

8. Procédé selon l'une quelconque des revendications précédentes,
**caractérisé en ce que**
la nappe de papier (12) est humidifiée après l'enroulement et avant l'étape de traitement final à une humidité > 10%.

9. Procédé selon la revendication 8,
**caractérisé en ce que**
la nappe de papier (12) est humidifiée après l'enroulement et avant l'étape de traitement final à une humidité dans la gamme de 12%.

10. Procédé selon l'une quelconque des revendications précédentes,
**caractérisé en ce que**
la nappe de papier (12) est humidifiée avant l'enroulement à une humidité < 10%.

11. Procédé selon la revendication 10,
**caractérisé en ce que**
la nappe de papier (12) est humidifiée avant l'enroulement à une humidité < 9,7% et de préférence à une humidité < 9%.

12. Procédé selon l'une quelconque des revendications précédentes,
**caractérisé en ce que**
la nappe de papier (12) est séchée avant l'enroulement jusqu'à une humidité dans la gamme de 10% à 6%.

13. Procédé selon l'une quelconque des revendications précédentes,
**caractérisé en ce que**
la nappe de papier (12) est séchée avant l'enroulement jusqu'à une teneur en matières sèches > 97%.

14. Procédé selon l'une quelconque des revendications précédentes,
**caractérisé en ce que**
la nappe de papier (12) est humidifiée avant l'enroulement à une humidité d'au moins 6%.

15. Dispositif (10) pour la fabrication et le traitement d'une nappe de papier (12), qui comprend une machine à papier (4) et une calandre, dans lequel la nappe de papier (12) est d'abord enroulée à l'extrémité de la machine à papier (14)au moyen d'un dispositif d'enroulement (18) puis est à nouveau déroulée pour un calandrage subséquent dans la calandre (16), notamment pour mettre en oeuvre le procédé selon l'une quelconque des revendications précédentes, comprenant au moins un humidificateur (26), qui permet d'humidifier la nappe de papier (12) après son enroulement et avant le calandrage, de telle sorte que son humidité immédiatement avant le calandrage soit supérieure à son humidité immédiatement avant l'enroulement,
**caractérisé en ce que**
pour l'humidification de la nappe de papier (12) avant l'enroulement, on prévoit au moins un humidificateur supplémentaire (24), qui permet d'humidifier la nappe de papier (12) au maximum à une humidité critique par rapport à l'enroulement et/ou au déroulement subséquent, qui a été choisie en fonction d'une fréquence d'erreurs prédéfinissable admissible au maximum, se produisant lors de l'enroulement ou du déroulement.
